# EUROPÄISCHE PATENTSCHRIFT

(11) **EP 1 449 186 B1**
(45) Veröffentlichungstag und Bekanntmachung des Hinweises auf die Patenterteilung: **31.08.2011**
(21) Anmeldenummer: 02781201.5
(22) Anmeldetag: 02.10.2002
(51) Int. Cl.: G09F 3/02

(54) **LASER-TRANSFERFOLIE ZUM DAUERHAFTEN BESCHRIFTEN VON BAUTEILEN**
LASER-TRANSFER FILM FOR PERMANENTLY LABELING COMPONENTS
FILM DE TRANSFERT PAR LASER POUR ETIQUETAGE DURABLE D'ELEMENTS CONSTITUTIFS

(30) Priorität: 25.10.2001 DE 10152073
(43) Veröffentlichungstag der Anmeldung: 25.08.2004
(73) Patentinhaber: TESA SE, 20253 Hamburg (DE)
(72) Erfinder: REITER, Sven, 22049 Hamburg (DE); KOOPS, Arne, 23881 Neu-Lankau (DE)
(86) Internationale Anmeldenummer: PCT/EP2002/011023
(87) Internationale Veröffentlichungsnummer: WO 2003/035411

(56) Entgegenhaltungen:
- EP-A- 0 845 767
- DE-C- 19 509 505
- DE-C- 19 909 723
- US-A- 4 841 652
- US-A- 5 914 165

## Beschreibung

Die Erfindung betrifft eine Laser-Transferfolie zum dauerhaften Beschriften von Bauteilen aus einer Trägerschicht, wobei auf der unteren Seite der Trägerschicht eine Klebeschicht mit pigmentierter Grenzschicht vorhanden ist.

Zur Kennzeichnung von Bauteilen an Fahrzeugen, Maschinen, elektrischen und elektronischen Geräten finden unter anderem technische Etiketten Verwendung, so als Typenschilder, als Steueretiketten für Prozeßabläufe sowie als Garantie- und Prüfplaketten.

Die Kennzeichnung mittels Laseretiketten und bedruckter oder lackierter Metallschilder besitzt gerade in der Automobilindustrie, insbesondere für hochwertige Markierungen, einen zunehmenden Stellenwert. Auf diese Weise werden Informationen und Hinweise wie Reifendruck oder Treibstoffart für den späteren Nutzer auf verschiedensten Bauteilen des Automobils plaziert. Auch in den vorgeschalteten Fertigungsstufen können wichtige Produktionsdaten über ein Laseretikett transportiert werden.
Für diese Anwendung kann das Etikett mit einem Barcode beschriftet werden. Durch ein geeignetes Lesegerät erhält ein Montageteam die Möglichkeit, direkt an der Fertigungsstraße, Informationen über Modell, Farbe und Sonderausstattung durch den Barcode auszulesen.
Neben diesen Standardinformationen werden aber auch sensible Sicherheitsdaten wie Fahrgestell- und Identifikationsnummern durch Etiketten am Fahrzeug plaziert. Im Falle von Diebstahl oder Unfall sind diese Informationen für eine Rückverfolgung von Fahrzeug und Fertigungsstufen von großer Bedeutung.

Das eingesetzte Etikettenmaterial muß daher, um Manipulationsversuchen entgegenzuwirken, möglichst fälschungssicher sein. Es darf sich nicht zerstörungsfrei vom Verklebungsgrund ablösen.
Zusätzliche Sicherheit wird über die hohe Brüchigkeit des Materials in Kombination mit hohen Klebkräften erreicht. Die Klebkraft des Materials auf dem Haftgrund spielt eine große Rolle. Sie ist für den Widerstand gegen einen Manipulationsversuch durch Ablösen ausschlaggebend.

Neben dem Standardmaterial gibt es modifizierte Etiketten, die durch weitere Sicherheitsmerkmale wie Prägungen, Hologramme oder einen bleibenden UV-Abdruck (footprint) eine Nachahmung des Materials unmöglich machen sollen.

Leistungsfähige steuerbare Laser zum Einbrennen von Markierungen wie Schriften, Codierungen und dergleichen sind verbreitet. An das zu beschriftende beziehungsweise das zur Beschriftung eingesetzte Material werden unter anderem folgende Anforderungen gestellt:
- Es soll schnell beschriftbar sein.
- Es soll ein hohes räumliches Auflösungsvermögen erreicht werden.
- Es soll in der Anwendung möglichst einfach sein.
- Die Zersetzungsprodukte sollen nicht korrosiv wirken.

Darüber hinaus werden für besondere Fälle zusätzliche Eigenschaftsmerkmale gefordert:
- Die mittels Belaserung hergestellten Zeichen sollen so kontrastreich sein, daß sie auch unter ungünstigen Bedingungen über weite Entfernungen fehlerfrei gelesen werden können.
- Hohe Temperaturbeständigkeit soll gegeben sein, beispielsweise bis über 200 °C.
- Gute Beständigkeit gegen Bewitterung, Wasser und Lösungsmittel ist erwünscht.

Beim Einsatz von flachen, scharfen Klingen gelingt es, Etiketten vollständig vom Substrat abzutrennen. Besonders auf Kunststoffuntergründen wie Polyethylen oder Polypropylen zeigt der Verbund zwischen Klebmasse und Untergrund Schwächen.

Trotz einer erhöhten Klebkraft auf metallischen oder lackierten Substraten ist es auch dort möglich, durch Einsatz spezieller Werkzeuge einen Teil der Etiketten ohne Zerstörung abzulösen. Ein spezielles Klingenwerkzeug kann in einem flachen Winkel unter das Etikett geführt werden. Durch vorsichtige Schneidebewegungen ist es möglich, eine Kante anzuheben, wodurch ein so genannter Anfasser entsteht. Auf diese Welse erzeugt man einen Angriffspunkt, der ein Ablösen vereinfacht.

Falls die Beschriftungen nicht mit einem Laseretikett auf das Bauteil aufgebracht werden sonder mittels Aufdruck, besteht für Dritte leicht die Möglichkeit die Beschriftung abzuwaschen oder abzurubbeln. Auch reicht oft das einfache Reiben des beschrifteten Gegenstands an einem zweiten Gegenstand, zum Beispiel einer Verpackung, um die die einzelnen Buchstaben oder Ziffern zu schwächen

Die US 5,914,165 A1 beschreibt einen Mehrschichtverbund, bestehend aus einer Oberschicht (second layer 12), einer Zwischenträgerschicht (first layer 11) und einer auf der unteren Seite der Zwischenträgerschicht aufgebrachten Kleberschicht (14).
In der Oberschicht (second layer 12) können sich lasersensible Pigmente befinden.

Die EP 0 845 767 A1 beschreibt ein Etikett mit einer Trägerschicht, bevorzugt einer Trägerfolie, auf deren Unterseite eine Klebemasse aufgebracht ist. In der Klebemasse ist eine Markierungssubstanz homogen verteilt. Die Markierungssubstanz ist dabei in der Lage, durch die Klebemassenschicht zu migrieren und in das Substrat, auf dem das Etikett aufgebracht ist, zu penetrieren.

Aufgabe der Erfindung ist es, eine Laser-Transferfolie zu schaffen, die das schnelle und präzise Beschriften beliebiger Bauteile ermöglicht, die der genannten Forderung der verbesserten Fälschungssicherheit gerecht wird, die selbst mit Hilfe eines Schneidewerkzeugs nicht zerstörungsfrei ablösbar ist, dabei weiterhin insbesondere hohen Kontrast, hohes Auflösungsvermögen, hohe Temperaturbeständigkeit und einfache Anwendungsmöglichkeit aufweist.

Gelöst wird diese Aufgabe durch eine Laser-Transferfolie, wie sie gemäß Hauptanspruch beschrieben ist. Gegenstand der Unteransprüche sind besonders vorteilhafte Ausführungsformen des Erfindungsgegenstands sowie die Verwendung desselben.

Dementsprechend betrifft die Erfindung eine Laser-Transferfolie zum dauerhaften Beschriften von Bauteilen aus zumindest einer Trägerschicht, wobei auf der unteren Seite der Trägerschicht eine Klebeschicht vollflächig vorhanden ist, wobei die Trägerschicht und die Klebeschicht transparent oder transluzent sind und nicht einen Laserstrahl absorbieren, dadurch gekennzeichnet, dass auf der unteren Seite der Klebeschicht vollflächig eine Pigmentschicht aufgetragen ist, die zumindest ein lasersensibles Pigment, das die Energie eines Laserstrahls absorbiert und sublimiert, enthält.

Vorzugsweise besteht das Grundgerüst der die lasersensiblen Pigmente enthaltenden Schicht ebenfalls aus dem Kleber der Klebeschicht, so daß die erste Klebeschicht und die Pigmentschicht eine einzige homogene Schicht bilden. Lediglich im Randbereich der homogenen Schicht, und zwar auf der der Trägerschicht abgewandten Seite, sind in einem insbesondere schmalen Bereich der homogenen Schicht die Pigmente verteilt, bilden demgemäß eine Art Grenzschicht.

Um die Haftungseigenschaften der Laser-Transferfolie auf dem zu beschriftendem Bauteil weiter zu verbessern, ist vorzugsweise eine zweite Klebstoffschichcht auf die das lasersensible Pigment enthaltende Pigmentschicht aufgetragen ist.

Insbesondere kann die zweite Klebstoffschicht in Form von Dots oder im Siebdruck aufgebracht sein, gegebenenfalls auch als Randbedruckung, so daß die Transferfolie in beliebiger Art und Weise auf dem Untergrund verklebt werden kann.

Vorzugsweise werden die Dicken der einzelnen Schichten gewählt aus folgenden Bereichen:

| | |
|---|---|
| Trägerschicht (bevorzugt PET) | 12 µm bis 240 µm, besonders 25 µm bis 100 µm |
| Klebemasse (bevorzugt Acrylat) | 5 µm bis 45 µm, besonders 10 µm bis 25 µm |
| Pigmentschicht | 1 µm bis 10 µm, besonders 2 µm bis 5 µm |

Die Folien, die erfindungsgemäß Verwendung finden sollen, müssen transparent und/oder transluzent sein, zumindest müssen sie derart gestaltet sein, daß eine Absorption des Laserstrahls, der zu einer Zerstörung derselben führen würde, ausgeschlossen ist.
Insbesondere ist es wünschenswert, wenn das Trägermaterial innerhalb des Wellenlängenbereichs von 530 bis 1064 nm kein Licht absorbiert.

Erfindungsgemäß als Trägermaterial lassen sich vorzugsweise Folien einsetzen, die in einer weiteren hervorragend ausgestalteten Variante der Erfindung transparent sind, insbesondere monoaxial und biaxial gereckte Folien auf Basis von Polyolefinen, dann Folien auf Basis von gerecktem Polyethylen oder gereckten Copolymeren, enthaltend Ethylen- und/oder Polypropyleneinheiten, gegebenenfalls auch PVC-Folien, Folien auf Basis von Vinylpolymeren, Polyamiden, Polyester, Polyacetalen, Polycarbonaten. Insbesondere PET-Folien sind hervorragend als Träger geeignet.

Auch Folien auf Basis von gerecktem Polyethylen oder gereckten Copolymeren, enthaltend Ethylen- und/oder Polypropyleneinheiten, lassen sich als Trägerfolie erfindungsgemäß einsetzen.

Monoaxial gerecktes Polypropylen zeichnet sich durch seine sehr hohe Reißfestigkeit und geringe Dehnung in Längsrichtung aus. Bevorzugt zur Herstellung der erfindungsgemäßen Etiketten sind monoaxial gereckte Folien auf Basis von Polypropylen.

Besonders bevorzugt für die erfindungsgemäßen Laser-Transferfolien sind einschichtige, biaxial oder monoaxial gereckte Folien und mehrschichtige, biaxiale oder monoaxiale Folien auf Basis von Polypropylen, die einen ausreichend festen Verbund zwischen den Schichten aufweisen, da ein Delaminieren der Schichten während der Anwendung nachteilig ist.

Folien auf Basis von Hart-PVC werden zur Herstellung von Laser-Transferfolien ebenso verwendet wie Folien auf Basis von Weich-PVC.

Für die erfindungsgemäßen Laser-Transferfolien werden vorzugsweise Folien verwendet auf Basis von Hart-PVC.

Folien auf Polyesterbasis, zum Beispiel Polyethylenterephthalat sind ebenfalls bekannt und können ebenso zur Herstellung der erfindungsgemäßen Transferfolien eingesetzt werden.

Polyester sind Polymere, deren Grundbausteine durch Ester-Bindungen (-CO-O-) zusammengehalten werden. Nach ihrem chemischen Aufbau lassen sich die sogenannten Homopolyester in zwei Gruppen einteilen,
- die Hydroxycarbonsäure-Typen (AB-Polyester) und
- die Dihydroxy-Dicarbonsäure-Typen (AA-BB-Polyester).

Erstere werden aus nur einem einzigen Monomer durch zum Beispiel Polykondensation einer ω-Hydroxycarbonsäure 1 oder durch Ringöffnungspolymerisation cyclischer Ester (Lactone) 2 hergestellt, zum Beispiel

Der Aufbau letzterer erfolgt dagegen durch Polykondensation zweier komplementärer Monomerer, zum Beispiel einem Diol 3 und einer Dicarbonsäure 4:

Verzweigte und vernetzte Polyester werden bei der Polykondensation von drei- oder mehrwertigen Alkoholen mit polyfunktionellen Carbonsäuren erhalten. Zu den Polyestern werden allgemein auch die Polycarbonate (Polyester der Kohlensäure) gerechnet.

AB-Typ-Polyester (I) sind u. a. Polyglykolsäuren (Polyglykolide, R = CH2), Polymilchsäuren (Polylactide, R = CH-CH3), Polyhydroxybuttersäure [Poly(3-hydroxybuttersäure), R = CH(CH3)-CH2], Poly(ε-caprolacton)e [R = (CH2)5] und Polyhydroxybenzoesäuren (R = C6H4).

Rein aliphatische AA-BB-Typ-Polyester (II) sind Polykondensate aus aliphatischen Diolen und Dicarbonsäuren, die u. a. als Produkte mit endständigen Hydroxy-Gruppen (als Polydiole) für die Herstellung von Polyesterpolyurethanen eingesetzt werden [zum Beispiel Polytetramethylenadipat; R1 = R2 = (CH2)4].
Mengenmäßig größte technische Bedeutung haben AA-BB-Typ-Polyester aus aliphatischen Diolen und aromatischen Dicarbonsäuren, insbesondere die Polyalkylenterephthalate [R2 = C6H4, mit Polyethylenterephthalat (PET) R1 = (CH2)2, Polybutylenterephthalat (PBT) R1 = (CH2)4 und Poly(1,4-cyclohexandimethylenterephthalat)e (PCDT) R1 = CH2-C6H10-CH2] als wichtigste Vertreter. Diese Typen von Polyester können durch Mitverwenden anderer aromatischer Dicarbonsäuren (zum Beispiel Isophthalsäure) beziehungsweise durch Einsatz von Diol-Gemischen bei der Polykondensation in ihren Eigenschaften breit variiert und unterschiedlichen Anwendungsgebieten angepaßt werden.

Rein aromatische Polyester sind die Polyarylate, zu denen u. a. die Poly(4-hydroxybenzoesäure) (Formel I, R = C6H4), Polykondensate aus Bisphenol A und Phthalsäuren (Formel II, R1 = C6H4-C(CH3)2-C6H4, R2 = C6H4) oder auch solche aus Bisphenolen und Phosgen gehören.

Die erfindungsgemäßen Laser-Transferfolien können eine Selbstklebemasse auf Basis von Naturkautschuk, PUR, Acrylaten oder Styrol-Isopren-Styrol-Blockcolymeren enthalten.

Die Verwendung von Klebemassen auf Basis von Naturkautschuk, Acrylaten oder Styrol-Isopren-Stryrol ist bekannt, was auch zum Beispiel im "Handbook of pressure sensitive adhesive technologie, second edition, herausgegeben durch Donatas Satas, Van Nostrand Reinhold, New York, 1989 beschrieben wird.

Als selbstklebende Masse kommt insbesondere eine handelsübliche druckempfindliche Klebmasse auf PUR, Acrylat- oder Kautschukbasis zum Einsatz.

Besonders vorteilhaft hat sich als Klebemasse eine solche auf Acrylathotmelt-Basis erwiesen, die einen K-Wert von mindestens 20 aufweist, insbesondere größer 30, erhältlich durch Aufkonzentrieren einer Lösung einer solchen Masse zu einem als Hotmelt verarbeitbaren System.

Das Aufkonzentrieren kann in entsprechend ausgerüsteten Kesseln oder Extrudern stattfinden, insbesondere beim damit einhergehenden Entgasen ist ein Entgasungsextruder bevorzugt.

Eine derartige Klebemasse ist in der DE 43 13 008 A1 dargelegt, auf deren Inhalt hiermit Bezug genommen wird und deren Inhalt Teil dieser Offenbarung und Erfindung wird. Diesen auf diesem Wege hergestellten Acrylatmassen wird in einem Zwischenschritt das Lösungsmittel vollständig entzogen.
Zusätzlich werden dabei weitere leichtflüchtige Bestanteile entfernt. Nach der Beschichtung aus der Schmelze weisen diese Massen nur noch geringe Anteile an flüchtigen Bestandteilen auf. Somit können alle im oben angeführten Patent beanspruchten Monomere/Rezepturen übernommen werden. Ein weiterer Vorteil der im Patent beschriebenen Massen ist darin zu sehen, daß diese einen hohen K-Wert und damit ein hohes Molekulargewicht aufweisen. Dem Fachmann ist bekannt, daß sich Systeme mit höheren Molekulargewichten effizienter vernetzen lassen. Damit sinkt entsprechend der Anteil an flüchtigen Bestandteilen.

Die Lösung der Masse kann 5 bis 80 Gew.-%, insbesondere 30 bis 70 Gew.-% Lösungsmittel enthalten.

Vorzugsweise werden handelsübliche Lösungsmittel eingesetzt, insbesondere niedrig siedende Kohlenwasserstoffe, Ketone, Alkohole und/oder Ester.

Weiter vorzugsweise werden Einschnecken-, Zweischnecken- oder Mehrschneckenextruder mit einer oder insbesondere zwei oder mehreren Entgasungseinheiten eingesetzt. In der Klebemasse auf Acrylathotmelt-Basis können Benzoinderivate einpolymerisiert sein, so beispielsweise Benzoinacrylat oder Benzoinmethacrylat, Acrylsäure- oder Methacrylsäureester. Derartige Benzoinderivate sind in der EP 0 578 151 A1 beschrieben.

Die Klebemasse auf Acrylathotmelt-Basis kann aber auch chemisch vernetzt sein.

In einer besonders bevorzugten Ausführungsform werden als Selbstklebemassen Copolymerisate aus (Meth)acrylsäure und deren Estern mit 1 bis 25 C-Atomen, Malein-, Fumar- und/oder Itaconsäure und/oder deren Estern, substituierten (Meth)acrylamiden, Maleinsäureanhydrid und anderen Vinylverbindungen, wie Vinylestern, insbesondere Vinylacetat, Vinylalkoholen und/oder Vinylethern eingesetzt.
Der Restlösungsmittel-Gehalt sollte unter 1 Gew.-% betragen.

Eine Klebemasse, die sich als besonders geeignet zeigt, ist eine niedermolekulare Acrylatschmelzhaftklebemasse, wie sie unter der Bezeichnung acResin UV oder Acronal ®, insbesondere Acronal DS 3458, von der BASF geführt wird. Diese Klebemasse mit niedrigem K-Wert erhält ihre anwendungsgerechten Eigenschaften durch eine abschließende strahlenchemisch ausgelöste Vernetzung.

Weiterhin kann eine Klebemasse verwendet werden, die aus der Gruppe der Naturkautschuke oder der Synthesekautschuke oder aus einem beliebigen Blend aus Naturkautschuken und/oder Synthesekautschuken besteht, wobei der Naturkautschuk oder die Naturkautschuke grundsätzlich aus allen erhältlichen Qualitäten wie zum Beispiel Crepe-, RSS-, ADS-, TSR- oder CV-Typen, je nach benötigtem Reinheits- und Viskositätsniveau, und der Synthesekautschuk oder die Synthesekautschuke aus der Gruppe der statistisch copolymerisierten Styrol-Butadien-Kautschuke (SBR), der Butadien-Kautschuke (BR), der synthetischen Polyisoprene (IR), der Butyl-Kautschuke (IIR), der halogenierten Butyl-Kautschuke (XIIR), der Acrylatkautschuke (ACM), der Etylen-Vinylacetat-Copolymeren (EVA) und der Polyurethane und/oder deren Blends gewählt werden können.

Weiterhin vorzugsweise können den Kautschuken zur Verbesserung der Verarbeitbarkeit thermoplastische Elastomere mit einem Gewichtsanteil von 10 bis 50 Gew.-% zugesetzt werden, und zwar bezogen auf den Gesamtelastomeranteil.
Stellvertretend genannt seien an dieser Stelle vor allem die besonders verträglichen Styrol-Isopren-Styrol- (SIS) und Styrol-Butadien-Styrol (SBS) -Typen.

Als klebrigmachende Harze sind ausnahmslos alle vorbekannten und in der Literatur beschriebenen Klebharze einsetzbar. Genannt seien stellvertretend die Kolophoniumharze, deren disproportionierte, hydrierte, polymerisierte, veresterte Derivate und Salze, die aliphatischen und aromatischen Kohlenwasserstoffharze, Terpenharze und Terpenphenolharze. Beliebige Kombinationen dieser und weiterer Harze können eingesetzt werden, um die Eigenschaften der resultierenden Klebmasse wunschgemäß einzustellen. Auf die Darstellung des Wissensstandes im "Handbook of Pressure Sensitive Adhesive Technology" von Donatas Satas (van Nostrand, 1989) sei ausdrücklich hingewiesen.

Kohlenwasserstoffharz ist eine Sammelbezeichnung für thermoplastische, farblose bis intensiv braun gefärbte Polymere mit einer Molmasse von im allgemeinen <2000.

Sie lassen sich nach ihrer Provenienz in drei große Gruppen einteilen: In Petroleum-, Kohlenteer- und Terpenharze. Die wichtigsten Kohlenteerharze sind die Cumaron-Inden-Harze. Die Kohlenwasserstoffharze werden durch Polymerisation der aus den Rohstoffen isolierbaren ungesättigten Verbindungen gewonnen.

Zu den Kohlenwasserstoffharze werden auch durch Polymerisation von Monomeren wie Styrol beziehungsweise durch Polykondensationen (bestimmte Formaldehyd-Harze) zugängliche Polymere mit entsprechend niedriger Molmasse gerechnet. Kohlenwasserstoffharze sind Produkte mit in weiten Grenzen von <0 °C (bei 20 °C flüssige Kohlenwasserstoffharze) bis >200 °C variierendem Erweichungsbereich und einer Dichte von ca. 0,9 bis 1,2 g/cm³.

Sie sind löslich in organischen Lösungsmitteln wie Ethern, Estern, Ketonen und chlorierten Kohlenwasserstoffen, unlöslich in Alkoholen und Wasser.

Unter Kolophoniumharz wird ein natürliches Harz verstanden, das aus dem Rohharz von Koniferen gewonnen wird. Man unterscheidet drei Kolophonium-Typen: Balsamharz als Destillationsrückstand von Terpentinöl, Wurzelharz als Extrakt von Koniferen-Wurzelstöcken und Tallharz, der Destillationsrückstand von Tallöl. Die mengenmäßig größte Bedeutung hat Balsamharz.

Kolophonium ist ein sprödes, transparentes Produkt von roter bis brauner Farbe. Es ist wasserunlöslich, löslich dagegen in vielen organischen Lösungsmitteln wie (chlorierten) aliphatischen und aromatischen Kohlenwasserstoffen, Estern, Ethern und Ketonen sowie in pflanzlichen und mineralischen Ölen. Der Erweichungspunkt von Kolophonium liegt im Bereich von ca. 70 bis 80 °C.

Kolophonium ist ein Gemisch aus ca. 90 % Harzsäuren und 10 % Neutral-Stoffen (Fettsäureester, Terpenalkohole und Kohlenwasserstoffe). Die wichtigsten Kolophonium-Harzsäuren sind ungesättigte Carbonsäuren der Bruttoformel C20H3002, Abietin-, Neoabietin-, Lävopimar-, Pimar-, Isopimar-, und Palustrinsäure, neben hydrierter und dehydrierter Abietinsäure.

Die Mengenverhältnisse dieser Säuren variieren in Abhängigkeit von der Provenienz des Kolophonlums.

Als Weichmacher können alle bekannten weichmachenden Substanzen eingesetzt werden. Dazu zählen unter anderem die paraffinischen und naphthenischen Öle, (funktionalisierte) Oligomere wie Oligobutadiene, -isoprene, flüssige Nitrilkautschuke, flüssige Terpenharze, pflanzliche und tierische Öle und Fette, Phthalate, funktionalisierte Acrylate.

Zum Zwecke der thermisch Induzierten chemischen Vernetzung sind alle vorbekannten thermisch aktivierbaren chemischen Vernetzer wie beschleunigte Schwefel- oder Schwefelspendersysteme, Isocyanatsysteme, reaktive Melamin-, Formaldehyd- und (optional halogenierter) Phenol-Formaldehydharze beziehungsweise reaktive Phenolharz- oder Diisocyanatvernetzungssysteme mit den entsprechenden Aktivatoren, epoxidierte Polyester- und Acrylat-Harze sowie deren Kombinationen einsetzbar.
Die Vernetzer werden vorzugsweise aktiviert bei Temperaturen über 50 °C, insbesondere bei Temperaturen von 100 °C bis 160 °C, ganz besonders bevorzugt bei Temperaturen von 110 °C bis 140 °C.
Die thermische Anregung der Vernetzer kann auch durch IR-Strahlen oder hochenergetische Wechselfelder erfolgen.

Die Klebemassen, die erfindungsgemäß Verwendung finden sollen, sind transparent oder transluzent, sie sind derart gestaltet, daß eine Absorption des Laserstrahls, der zu einer Zerstörung derselben führen würde, ausgeschlossen ist.
Insbesondere ist es wünschenswert, wenn die Klebemasse innerhalb des Wellenlängenbereichs von 530 bis 1064 nm kein Licht absorbiert.

Das lasersensible Pigment wird vorzugsweise in Form einer Lösemittelsuspension, zum Beispiel einer Isopropanol-Suspension, auf die erste Klebeschicht aufgetragen.

Durch die Suspension wird die erste Klebstoffsicht an der Oberfläche insbesondere angelöst, so daß sich durch Aufquellung der Klebmassepolymermatrix das Pigment im Randbereich der Klebeschicht, eben der Grenzschicht, einlagern kann, während das Lösungsmittel abdampft. Die Grenzschicht bildet die das lasersensible Pigment enthaltende Pigmentschicht. Die Grenzschicht weist insbesondere eine Dicke von 2 µm bis 5 µm auf.

Geeignete Additive sind insbesondere Farbpigmente und Metallsalze. Insbesondere finden Pigmente der Firm TherMark Anwendung, zum Beispiel TherMark 120-30F, bei denen es sich um Metalloxide, zum Beispiel Molybdäntrioxid handelt. Des weiteren können Mischungen mehrerer Pigmente oder Abmischungen von Pigmenten und Glaspartikeln, wie sie bei der Firma Merck erhältlich sind, eingesetzt werden, die zu einem Sinterungsprozeß führen können.
Das Additiv kann zusätzlich zu dem Additiv Titandioxid verwendet werden.

Diese Additive werden der Suspension zur Bildung der Schicht (wie zum Beispiel in DE G 81 30 861 beschrieben) insbesondere in der Größenordnung von einigen Promille bis maximal 10 Prozent, bevorzugt in Mengen von 0,1 bis 10 Gew.-%, insbesondere von 0,5 bis 6 Gew.-% bezogen auf das Gesamtgewicht der Schicht, zugemischt, und zwar ganz besonders vorteilhafterweise in Konzentrationen von 0,5 Gew.-%, 1 Gew.-%, und 2,5 Gew.-% und 4 Gew.- %.

Weiterhin sind verschiedene Pigmente der Firma Merck (beispielsweise die Perlglanzpigmente EM 143220 und BR 3-01) hervorragend geeignet und die TherMark-Pigmente ® 120-30 F (schwarz).

Bei Nutzung der Standardlaser, speziell der weitverbreiteten Nd-YAG-Festkörperlaser mit einer Wellenlänge von 1,06 µm, dringt der Laserstrahl durch die Trägerschicht und die Klebeschicht und trifft auf das Pigment. Die Energie wird aufgenommen, und es kommt zu einem Sublimationsprozeß, in dem das Pigment auf den Untergrund übertragen wird und einen dauerhaften und beständigen Verbund mit dem Substrat eingeht.
Es werden scharfe, kontrastreiche Beschriftungen und Kennzeichnungen erhalten.

Zum Auftrag der Klebemasse auf das Trägermaterial sowie zum Auftrag der das lasersensible Pigment enthaltende Schicht eignen sich die bekannten direkten und indirekten Auftragsverfahren.

Erwähnt seien das Accugravur-, das Rakel-, das Rollrakel-, das RCC-, das Super Reco-, das RAM-Verfahren, des weiteren die Verwendung einer Lüftbürste und Gießverfahren, sodann Siebdruckverfahren.

Acrylathotmelts lassen sich auf die genannten Träger neben den Standardauftragsverfahren wie Direktbeschichtung aus Düsen, über Walzen u.ä. auch im Transferverfahren auftragen, wie sie unter DE 43 24 748 C2 offenbart werden. Dabei wird die Klebemasse zunächst auf ein endlos umlaufendes, antiadhäsiv ausgerüstetes Gurtband aufgebracht und anschließend in einer Kaschierstation -bei Bedarf unter Verwendung von Druck und Temperatur zur Verbesserung der Masseverankerung- auf das Trägermaterial übertragen.
Prinzipiell ist auch ein Auftrag der Klebemasse aus organischen Lösemitteln oder als wäßrige Dispersion möglich; die ökonomischen und ökologischen Vorteile der Hotmelt-Darreichungsform liegen jedoch der Hand.

Weiterhin können die Klebemasse und die das lasersensible Pigment enthaltende Schicht rasterpunktförmig mittels Siebdruck (DE 42 37 252 C2), wobei die Klebstoffpünktchen auch unterschiedlich groß und/oder unterschiedlich verteilt sein können (EP 0 353 972 B1), durch Tiefdruck (DE 43 08 649 C2) in Längs- und Querrichtung zusammenhängenden Stegen, durch Rasterdruck oder durch Flexodruck aufgebracht werden.

Beide Schichten können vorzugsweise in Kalottenform durch Siebdruck vorliegen oder auch in einem anderen Muster wie Gitter, Streifen, Zickzacklinien und beispielsweise auch durch Tiefdruck aufgebracht sein. Ferner kann sie beispielsweise auch aufgesprüht sein, was ein mehr oder weniger unregelmäßiges Auftragsbild ergibt.

In einer bevorzugten Ausführungsform sind diese in Form von polygeometrischen Kalotten aufgebracht.
Die Kalotten können unterschiedliche Formen aufweisen. Bevorzugt sind abgeflachte Halbkugeln. Weiterhin ist auch der Aufdruck anderer Formen und Muster auf dem Trägermaterial möglich, so beispielsweise ein Druckbild in Form alphanumerischer Zeichenkombinationen oder Muster wie Gitter, Streifen, des weiteren Kumulate der Kalotten und Zickzacklinien.

Ein mögliches indirektes Verfahren zur Herstellung eines mit einer Klebstoffschicht beschichteten Trägers wird in der DE 40 32 776 A1 offenbart.

Danach
a) wird eine fließfähige Klebstoffmasse auf einen Zwischenträger aufgetragen, der folgende Eigenschaften aufweist:
   - er hat eine unter dem Licht- oder Elektronenmikroskop erkennbare gewellte, gefältelte zerklüftete oder gefurchte Oberfläche
   - die Klebstoffmasse ist von seiner Oberfläche leicht ablösbar,
   - er ist im wesentlichen luftundurchlässig,
b) werden die nach der Beschichtung des Zwischenträgers zwischen der Klebstoffmasse und dem Zwischenträger entstehenden mikroskopischen Luft- oder Lösungsmitteleinschlüsse durch Temperaturerhöhung ausgedehnt, bis die Oberfläche der Klebstoffmasse aufplatzt, und
c) wird die Klebstoffmasse anschließend von dem Zwischenträger auf den endgültigen Träger übertragen.

Anders als zu der in der DE 40 32 776 A1 angestrebten porösen Kleberbeschichtung ist für den Erfindungsgegenstand eine möglichst homogene, glatte, luftfreie und undurchlässige Kleberbeschichtung von Vorteil. Wird anstelle der oben beschriebenen strukturierten Oberfläche jedoch eine glatte und homogene Oberfläche des Zwischenträgers gewählt, lassen sich diese Anforderungen erfüllen.

Der Grundkörper für die Zwischenträger kann aus allen gängigen Materialien für solche Zwecke gewählt werden. Besonders vorteilhaft sind gewebte Gurtbänder aus Glasfaser, Polyester, Polyamid oder Nomex®, einem Fasermaterial der Firma DuPont. Aber auch Gummitücher, Kunststoffbänder und dergleichen haben sich als günstig herausgestellt. Es ist, wenn Gewebebänder gewählt werden, günstig, solche zu verwenden, die schon mit einer im wesentlichen unstrukturierten Oberflächenbeschichtung aus Kunststoff versehen sind. Diese letztere Beschichtung fördert die Haftung und Gleichmäßigkeit der eigentlichen Oberflächenbeschichtung auf dem Grundkörper. Die Oberflächenbeschichtung selbst stellt das gewünschte leichte Übertragen der Klebestoffmasse von dem Zwischenträger auf den endgültigen Träger sicher. Vorteilhaft ist diese Oberfläche des Zwischenträgers mit einer antiadhäsiven Schicht beispielsweise aus vernetztem Silikonkautschuk oder Fluorpolymeren wie Teflon® beschichtet.

Die erfindungsgemäße Laser-Transferfolie zeigt hervorragende Eigenschaften, insbesondere viel bessere, als sie die Transferfolien aufweisen, die lasersensitive Pigmente in einer homogenen Verteilung innerhalb der Klebmasseschicht haben. Dort erfolgt eine intensive Laserstrahl-Pigment-Klebmasse-Wechselwirkung. Es kommt zu einer thermischen Belastung, die bis zu einer Zerstörung der Folie (Aufschmelzen) führen kann. Weiterhin kann die Klebmasse dadurch in ihrer temporären Verklebungseigenschaft (Klebmasseumspulungen) und im Übertrag der Pigmente in oder auf das Bauteil stark negativ beeinflußt werden.

Die erfindungsgemäße Folie zeigt auf Lackierungen und Kunststoffplatten (PP) aufgrund der pigmentierten Grenzschicht zum Verblebungsbauteil die negativen Effekte nicht, aber eine dauerhafte Beschriftung auf dem Bauteil.

Zusätzliche Vorteile ergeben sich durch geringeren Pigmenteinsatz gegenüber der homogenen Verteilung des Pigments in der gesamten Klebemasse und die daraus resultierenden geringeren Probleme bei der Pigmentdispergierung und eine geringe Laserstrahl-Pigment-Klebmasse-Wechselwirkung.

Es wird ein sehr gutes Beschriftungsergebnis erzielt. Es zeigt sich zudem eine überraschend geringe Schmauchbildung. Die Schriftzüge zeigten direkt nach der Beschriftung eine leicht breitere aber stark Kontrastreiche Beschriftung. Nach einem Poliergang läßt der Kontrast ein wenig nach, dafür werden die Konturen der Schrift etwas schärfer.

Auch auf rauhen Oberflächen läßt sie die erfindungsgemäße Folie hervorragend einsetzen, so beispielsweise auf Keramiksockel von Sicherungen der Firma Osram oder allgemein auf Glas.
Besonders als gestanztes Etikett kommen die Vorzüge voll zum Tragen, das Etikett kann auf dem Bauteil aufgebracht und belasert werden. Nach der Beschriftung wird es abgezogen. Der Vorgang ist beendet.

Die erfindungsgemäße Lasertransferfolie kann als endlose Rolle, dies in Form einer archimedischen Spirale um zumeist eine Papphülse aufgewickelt ist, und als gestanztes Etikett dargeboten werden. Letzteres kann jede beliebige Gestalt aufweisen, dem jeweiligen Einsatzzweck hervorragend angepaßt.

Anhand der nachfolgend beschriebenen Figuren wird die erfindungsgemäße Folie in besonders vorteilhaften Ausführungen näher erläutert, ohne damit die Erfindung unnötig einschränken zu wollen. Es zeigen
- Figur 1: den Aufbau einer erfindungsgemäßen Folie in Form eines Etiketts,
- Figur 2: den Aufbau einer erfindungsgemäßen Folie in Form eines Etiketts, wobei zusätzlich eine zweite Klebstoffsicht aufgebracht ist,
- Figur 3: den Vorgang der Beschriftung eines Bauteils unter Verwendung der erfindungsgemäßen Folie.

In Figur 1 ist der Aufbau einer erfindungsgemäßen Folie in Form eines Etiketts gezeigt. Die Folie setzt sich aus der Trägerschicht 1, der ersten Klebstoffsicht 2, die vollflächig dem Trägermaterial 1 aufgebracht ist und aus der das lasersensible Pigment enthaltenden Schicht 3 zusammen.
Die Schicht 3 ist ebenfalls vollflächig aufgetragen.

Die Figur 2 zeigt den Aufbau einer erfindungsgemäßen Folie in Form eines Etiketts, wobei zusätzlich eine zweite Klebstoffsicht 4 aufgebracht ist. Diese Klebstoffschicht ist nur partiell in Form einzelner Kalotten aufgebracht worden.
Diese dienen als Haltepunkte beziehungsweise Positionierhilfe der Folie auf dem Untergrund.

Die Figur 3 offenbart den Vorgang der Beschriftung eines Bauteils 5 unter Verwendung der erfindungsgemäßen Folie. Zunächst wird die Laser-Transferfolie, am besten in Form eines Etiketts, auf das Bauteil 5 aufgebracht, wobei durch die Klebeschicht 2 eine Haftung und Fixierung des Etiketts erreicht wir. Anschließend erfolgt die Beschriftung mittels eines Lasers, was durch den roten Zylinder angedeutet ist.
Nach Beenden des Beschriftungsvorganges wird die Transferfolie entfernt, auf dem Bauteil bleibt die gewünschte Beschriftung 6 zurück.

## Patentansprüche

1. Laser-Transferfolie zum dauerhaften Beschriften von Bauteilen aus zumindest einer Trägerschicht, wobei auf der unteren Seite der Trägerschicht eine Klebeschicht vollflächig vorhanden ist, wobei die Trägerschicht und die Klebeschicht transparent oder transluzent sind und nicht einen Laserstrahl absorbieren, **dadurch gekennzeichnet, dass** auf der unteren Seite der Klebeschicht vollflächig eine Pigmentschicht aufgetragen ist, die zumindest ein lasersensibles Pigment, das die Energie eines Laserstrahls absorbiert und sublimiert, enthält.

2. Laser-Transferfolie nach Anspruch 1, **dadurch gekennzeichnet, dass** das Grundgerüst der die lasersensiblen Pigmente enthaltenden Pigmentschicht ebenfalls aus dem Kleber der Klebeschicht besteht.

3. Laser-Transferfolie nach den Ansprüchen 1 oder 2, **dadurch gekennzeichnet, dass** eine zweite Klebstoffsicht auf die das lasersensible Pigment enthaltende Pigmentschicht aufgetragen ist.

4. Laser-Transferfolie nach zumindest einem der Ansprüche 1 bis 3, **dadurch gekennzeichnet, dass** als Trägermaterial Folien einsetzt werden, insbesondere monoaxial und biaxial gereckte Folien auf Basis von Polyolefinen, dann Folien auf Basis von gerecktem Polyethylen oder gereckten Copolymeren, enthaltend Ethylen- und/oder Polypropyleneinheiten, gegebenenfalls auch PVC-Folien, PET-Folien, Folien auf Basis von Vinylpolymeren, Polyamiden, Polyester, Polyacetalen, Polycarbonaten, ganz besonders bevorzugt transparente Folien.

5. Laser-Transferfolie nach zumindest einem der Ansprüche 1 bis 4, **dadurch gekennzeichnet, dass** als Klebeschicht eine Selbstklebemasse auf Basis von Naturkautschuk, PUR, Acrylaten oder Styrol-Isopren-Styrol-Blockcolymeren verwendet wird.

6. Laser-Transferfolie nach den Ansprüchen 1 bis 5, **dadurch gekennzeichnet, dass** Farbpigmente und Metallsalze, insbesondere Metalloxide, sowie Mischungen verschiedener Pigmente mit Glaspartikeln in die Pigmentschicht eingebracht sind.

7. Verwendung einer Laser-Transferfolie nach zumindest einem der Ansprüche 1 bis 6 zum Aufbringen einer dauerhaften Beschriftung auf Glas, Keramik und/oder Metall.

8. Verwendung einer Laser-Transferfolie nach zumindest einem der Ansprüche 1 bis 6 zum Aufbringen einer dauerhaften Beschriftung auf Lackierungen und Kunststoffplatten.

9. Verwendung einer Laser-Transferfolie nach zumindest einem der Ansprüche 1 bis 6 als gestanztes Etikett.

## Claims

1. Laser transfer film for durable inscription on components made from at least one backing layer, where on the full surface of the underside of the backing layer there is an adhesion layer, where the backing layer and the adhesion layer are transparent or translucent and do not absorb a laser beam, **characterized in that** a pigment layer which comprises at least one laser-sensitive pigment which absorbs the energy of a laser beam and which sublimes has been applied to the full surface of the underside of the adhesion layer.

2. Laser transfer film according to Claim 1, **characterized in that** the matrix of the pigment layer comprising the laser-sensitive pigments is likewise composed of the adhesive of the adhesion layer.

3. Laser transfer film according to Claims 1 or 2, **characterized in that** a second adhesive layer has been applied to the pigment layer comprising the laser-sensitive pigment.

4. Laser transfer film according to at least one of Claims 1 to 3, **characterized in that** films are used as backing material, in particular monoaxially or biaxially stretched films based on polyolefins, i.e. films based on stretched polyethylene or on stretched copolymers, comprising ethylene and/or polypropylene units, and, where appropriate, also PVC films, PET films, films based on vinyl polymers, on polyamides, on polyester, on polyacetals, or on polycarbonates and very particularly preferably transparent films.

5. Laser transfer film according to at least one of Claims 1 to 4, **characterized in that** the adhesive layer used comprises a self-adhesive mass based on natural rubber, on PU, on acrylates, or on styrene-isoprene-styrene block copolymers.

6. Laser transfer film according to Claims 1 to 5, **characterized in that** color pigments or metal salts have been introduced into the pigment layer, in particular metal oxides, or else mixtures of various pigments with glass particles.

7. Use of a laser transfer film according to at least one of Claims 1 to 6 for applying a durable inscription onto glass, ceramics and/or metal.

8. Use of a laser transfer film according to at least one of Claims 1 to 6 for applying a durable inscription onto coatings or plastics sheets.

9. Use of a laser transfer film according to at least one of Claims 1 to 6 as a stamped label.

## Revendications

1. Feuille de transfert par laser pour une inscription durable sur des pièces, constituée d'au moins une couche support, une couche adhésive étant présente sur toute la surface de la face inférieure de la couche support, la couche support et la couche adhésive étant transparentes ou translucides et n'absorbant pas un rayonnement laser, **caractérisée en ce qu'**une couche de pigment est appliquée sur toute la surface de la face inférieure de la couche adhésive, contenant au moins un pigment sensible au laser, qui absorbe l'énergie d'un rayon laser et qui sublime.

2. Feuille de transfert par laser selon la revendication 1, **caractérisée en ce que** la structure de base de la couche de pigment contenant les pigments sensibles au laser est également constituée par l'adhésif de la couche adhésive.

3. Feuille de transfert par laser selon la revendication 1 ou 2, **caractérisée en ce qu'**une deuxième couche adhésive est appliquée sur la couche de pigment contenant le pigment sensible au laser.

4. Feuille de transfert par laser selon au moins l'une quelconque des revendications 1 à 3, **caractérisée en ce qu'**on utilise comme matériau support des feuilles, en particulier des feuilles étirées monoaxialement et biaxialement à base de polyoléfines, puis des feuilles à base de polyéthylène étiré ou de copolymères étirés, contenant des unités d'éthylène et/ou de polypropylène, le cas échéant également des feuilles en PVC, des feuilles en PET, des feuilles à base de polymères de vinyle, de polyamides, de polyesters, de polyacétals, de polycarbonates, de manière tout particulièrement préférée des feuilles transparentes.

5. Feuille de transfert par laser selon au moins l'une quelconque des revendications 1 à 4, **caractérisée en ce qu'**on utilise comme couche adhésive une masse auto-adhésive à base de caoutchouc naturel, de PUR, d'acrylates ou de copolymères à blocs de styrène-isoprène-styrène.

6. Feuille de transfert par laser selon les revendications 1 à 5, **caractérisée en ce que** des pigments colorés et des sels métalliques, en particulier des oxydes métalliques, ainsi que des mélanges de différents pigments avec des particules de verre sont incorporés dans la couche de pigments.

7. Utilisation d'une feuille de transfert par laser selon au moins l'une quelconque des revendications 1 à 6 pour l'application d'une inscription durable sur du verre, de la céramique et/ou du métal.

8. Utilisation d'une feuille de transfert par laser selon au moins l'une quelconque des revendications 1 à 6 pour l'application d'une inscription durable sur des laquages et des plaques en matériau synthétique.

9. Utilisation d'une feuille de transfert par laser selon au moins l'une quelconque des revendications 1 à 6 comme étiquette découpée.
